# FASCICULE DE BREVET EUROPEEN

(11) **EP 2 981 631 B1**
(45) Date de publication et mention de la délivrance du brevet: **02.08.2017**
(21) Numéro de dépôt: 14719034.2
(22) Date de dépôt: 01.04.2014
(51) Int. Cl.: C22C 21/16, C22F 1/057, B64C 1/00

(54) **TÔLES EN ALLIAGE D'ALUMINIUM-CUIVRE-LITHIUM POUR LA FABRICATION DE FUSELAGES D'AVION**
BLECHE AUS ALUMINIUM-KUPFER-LITHIUM-LEGIERUNG ZUR HERSTELLUNG VON FLUGZEUGRÜMPFEN
ALUMINIUM-COPPER-LITHIUM ALLOY SHEETS FOR PRODUCING AEROPLANE FUSELAGES

(30) Priorité: 03.04.2013 FR 1300763
(43) Date de publication de la demande: 10.02.2016
(73) Titulaire: Constellium Issoire, 63500 Issoire (FR)
(72) Inventeur: CHEVY, Juliette, F-38430 Moirans (FR); BES Bernard, F-38180 Seyssins (FR); EBERL FRANK, F-63500 Issoire (FR); EHRSTROM Jean-Christophe, F-38000 Grenoble (FR)
(74) Mandataire: Constellium - Propriété Industrielle
(86) Numéro de dépôt international: PCT/FR2014/000069
(87) Numéro de publication internationale: WO 2014/162068

(56) Documents cités:
- EP-A1- 1 891 247
- CN-A- 101 967 588
- US-A1- 2010 314 007
- US-A2- 2011 209 801
- CHEN D L ET AL: "Near-threshold fatigue crack growth behavior of 2195 aluminum-lithium-alloyâ prediction of crack propagation direction and influence of stress ratio", METALLURGICAL AND MATERIALS TRANSACTIONS A, SPRINGER-VERLAG, NEW YORK, vol. 31, no. 6, 1 juin 2000 (2000-06-01), pages 1531-1541, XP019693326, ISSN: 1543-1940

## Description

### Domaine de l'invention

L'invention concerne les produits laminés alliages aluminium-cuivre-lithium, plus particulièrement, de tels produits, leurs procédés de fabrication et d'utilisation, destinés notamment à la construction aéronautique et aérospatiale.

### Etat de la technique

Des produits laminés en alliage d'aluminium sont développés pour produire des éléments de fuselage destinés notamment à l'industrie aéronautique et à l'industrie aérospatiale.

Les alliages aluminium - cuivre - lithium sont particulièrement prometteurs pour fabriquer ce type de produit.

Le brevet US 5,032,359 décrit une vaste famille d'alliages aluminium-cuivre-lithium dans lesquels l'addition de magnésium et d'argent, en particulier entre 0,3 et 0,5 pour cent en poids, permet d'augmenter la résistance mécanique.

Le brevet US 5,455,003 décrit un procédé de fabrication d'alliages Al-Cu-Li qui présentent une résistance mécanique et une ténacité améliorées à température cryogénique, en particulier grâce à un écrouissage et un revenu appropriés. Ce brevet recommande en particulier la composition, en pourcentage en poids, Cu = 3,0 - 4,5, Li = 0,7 - 1,1, Ag = 0 - 0,6, Mg = 0,3-0,6 et Zn = 0 - 0,75.

Le brevet US 7,438,772 décrit des alliages comprenant, en pourcentage en poids, Cu : 3-5, Mg : 0,5-2, Li : 0,01-0,9 et décourage l'utilisation de teneurs en lithium plus élevées en raison d'une dégradation du compromis entre ténacité et résistance mécanique.

Le brevet US 7,229,509 décrit un alliage comprenant (% en poids) : (2,5-5,5) Cu, (0,1-2,5) Li, (0,2-1,0) Mg, (0,2-0,8) Ag, (0,2-0,8) Mn, 0,4 max Zr ou d'autres agents affinant le grain tels que Cr, Ti, Hf, Sc, V.

La demande de brevet US 2009/142222 A1 décrit des alliages comprenant (en % en poids), 3,4 à 4,2% de Cu, 0,9 à 1,4 % de Li, 0,3 à 0,7 % de Ag, 0,1 à 0,6% de Mg, 0,2 à 0,8 % de Zn, 0,1 à 0,6 % de Mn et 0,01 à 0,6 % d'au moins un élément pour le contrôle de la structure granulaire. Cette demande décrit également un procédé de fabrication de produits filés.

La demande de brevet US 2011/0247730 décrit des alliages comprenant (en % en poids), 2.75 à 5.0% de Cu, 0,1 à 1,1 % de Li, 0,3 à 2.0 % de Ag, 0,2 à 0,8% de Mg, 0,50 à 1.5 % de Zn, jusque 1.0% de Mn, avec un rapport Cu/Mg compris entre 6,1 et 17, cet alliage étant peu sensible au corroyage.

La demande de brevet CN101967588 décrit des alliages de composition (en % en poids) Cu 2,8 - 4,0 ; Li 0,8 - 1,9 ; Mn 0,2-0,6 ; Zn 0,20 - 0,80, Zr 0,04 - 0,20, Mg 0,20 - 0,80, Ag 0,1 - 0,7, Si ≤ 0.10, Fe ≤ 0.10, Ti ≤ 0.12.

La demande de brevet US 2011/209801 concerne des produits corroyé tels que des produits filés , laminés et/ou forgés, en alliage à base d'aluminium comprenant, en % en poids, Cu : 3,0 - 3,9 ; Li : 0,8 - 1,3 ; Mg : 0,6 - 1,0 ; Zr : 0,05 - 0,18 ; Ag : 0,0 - 0,5 ; Mn : 0,0 - 0,5 ; Fe + Si <= 0,20 ; au moins un élément parmi Ti : 0,01-0,15 ; Sc : 0,05 - 0,3 ; Cr : 0,05 - 0,3 ; Hf : 0,05 - 0, 5 ; autres éléments <= 0,05 chacun et <= 0,15 au total, reste aluminium, les produits étant particulièrement utiles pour réaliser des produits épais en aluminium destinés à réaliser des éléments de structure pour l'industrie aéronautique.

Les caractéristiques nécessaires pour les tôles d'aluminium destinées aux applications de fuselage sont décrites par exemple dans le brevet EP 1 891 247. Il est souhaitable notamment que la tôle ait une limite d'élasticité élevée (pour résister au flambage) ainsi qu'une ténacité sous contrainte plane élevée, caractérisée notamment par une valeur élevée de facteur d'intensité de contrainte apparent à la rupture (Kₐₚₚ) élevée et une longue courbe R.

Le brevet EP 1 966 402 décrit un alliage comprenant 2,1 à 2,8 % en poids de Cu, 1,1 à 1,7 % en poids de Li, 01 à 0,8 % en poids de Ag, 0,2 à 0,6 % en poids de Mg, 0,2 à 0,6 % en poids de Mn, une quantité de Fe et de Si inférieure ou égale à 0,1 % en poids chacun, et des impuretés inévitables à une teneur inférieure ou égale à 0,05% en poids chacune et 0,15% en poids au total, l'alliage étant sensiblement exempt de zirconium, particulièrement adapté pour l'obtention de tôles minces recristallisées.

Le brevet CN101 967 588 A décrit des tôles en alliage AlCuLiAgMg

Le dimensionnement en tolérance aux dommages consiste à déterminer une taille de défaut limite, détectables, dont on pourra garantir qu'ils n'entraîneront pas de rupture durant un intervalle de temps défini. Pour réaliser ce dimensionnement il est nécessaire de connaître le comportement des fissures soumises à un chargement représentatif sur des panneaux de taille suffisante. De plus dans le cas de l'évaluation de la capabilité pour les grandes fissures (« large damage capability ») pour laquelle on suppose la rupture non détectée d'un raidisseur, la largeur de la fissure peut être élevée et il est utile de disposer de données précises de ténacité pour des fissures très longues. Or les caractérisations de ténacité des tôles minces sont généralement effectuées sur des panneaux de largeur inférieure ou égale à 760 mm par l'essai de courbe R. L'essai de courbe R est un moyen largement reconnu pour caractériser les propriétés de ténacité. La courbe R représente l'évolution du facteur d'intensité de contrainte effective critique pour la propagation de fissure en fonction de l'extension de fissure effective, sous une contrainte croissant de façon monotone. Elle permet la détermination de la charge critique pour une rupture instable pour toute configuration pertinente à des structures d'aéronef fissurées. Les valeurs du facteur d'intensité de contrainte effective et de l'extension de fissure effective sont des valeurs réelles telles que définies dans la norme ASTM E561. On estime généralement que la largeur du panneau ne devrait pas modifier le niveau de la courbe R, à savoir le facteur d'intensité de contrainte effective pour une croissance de fissure effective donnée, mais uniquement la longueur valide de la courbe. Or il s'est avéré dans le cadre de la présente invention que cette hypothèse n'est pas toujours vérifiée et qu'en fait la caractérisation sur des panneaux plus larges, tels que des panneaux de largeur 1220 mm, rend compte de certaines propriétés spécifiques du matériau ne pouvant être déduites des caractérisations effectuées sur des panneaux moins larges. Ainsi les connaissances de l'état de la technique ne permettent pas de prédire quels alliages et quels traitements thermomécaniques permettront d'atteindre les propriétés les plus avantageuses pour Kₐₚₚ et pour le niveau de la courbe R sur des panneaux de grande largeur, or ces propriétés influenceront le dimensionnement en tolérance aux dommages.

Par ailleurs, pour certaines applications de fuselage, il est particulièrement important que la ténacité soit élevée dans la direction L-T. En effet, dans certaines configurations les contraintes de flexion sur le fuselage autour de l'axe des ailes deviennent critiques, notamment pour la partie supérieure du fuselage. Les fissures sur les tôles dont la direction longitudinale et également la direction longitudinale du fuselage sont alors sollicitées dans la direction L-T.

Il existe un besoin pour des tôles d'épaisseur 0,5 à 8 mm, en alliage aluminium-cuivre-lithium présentant des propriétés améliorées par rapport à celles des produits connus, en particulier en termes de ténacité mesurée sur des panneaux de grande largeur notamment dans la direction L-T, de propriétés de résistance mécanique statique et de résistance à la corrosion, tout en ayant une faible densité.

### Objet de l'invention

L'objet de l'invention est une tôle d'épaisseur 0,5 à 8 mm en alliage à base d'aluminium comprenant
2,6 à 3,0 % en poids de Cu,
0,5 à 0.8 % en poids de Li,
0,1 à 0,4 % en poids de Ag,
0,2 à 0,5 % en poids de Mg,
0,06 à 0,20 % en poids de Zr,
0,01 à 0,15 % en poids de Ti,
optionnellement au moins un élément choisi parmi Mn, V, Cr, Sc, et Hf, la quantité de l'élément, s'il est choisi, étant de 0,01 à 0,8 % en poids pour Mn, 0,05 à 0,2 % en poids pour V, 0,05 à 0,3 % en poids pour Cr, 0,02 à 0,3 % en poids pour Sc, 0,05 à 0,5 % en poids pour Hf,
une quantité de Zn inférieure à 0,2 % en poids, une quantité de Fe et de Si inférieure ou égale à 0,1 % en poids chacun, et des impuretés inévitables à une teneur inférieure ou égale à 0,05% en poids chacune et 0,15% en poids au total,
la dite tôle étant obtenue par un procédé comprenant coulée, homogénéisation, laminage à chaud et optionnellement laminage à froid, mise en solution, trempe et revenu, la composition et le revenu étant combinés de façon à ce que la limite d'élasticité dans le sens longitudinal R_{p0,2}(L) soit comprise entre 395 et 435 MPa

Un autre objet de l'invention est le procédé de fabrication d'une tôle selon l'invention d'épaisseur 0,5 à 8 mm en alliage à base d'aluminium dans lequel, successivement
a) on élabore un bain de métal liquide comprenant
   2,6 à 3,0 % en poids de Cu,
   0,5 à 0.8 % en poids de Li,
   0,1 à 0,4 % en poids de Ag,
   0,2 à 0,5 % en poids de Mg,
   0,06 à 0,20 % en poids de Zr,
   0,01 à 0,15 % en poids de Ti,
   optionnellement au moins un élément choisi parmi Mn, V, Cr, Sc, et Hf, la quantité de l'élément, s'il est choisi, étant de 0,01 à 0,8 % en poids pour Mn, 0,05 à 0,2 % en poids pour V, 0,05 à 0,3 % en poids pour Cr, 0,02 à 0,3 % en poids pour Sc, 0,05 à 0,5 % en poids pour Hf,
   une quantité de Zn inférieure à 0,2 % en poids, une quantité de Fe et de Si inférieure ou égale à 0,1 % en poids chacun, et des impuretés inévitables à une teneur inférieure ou égale à 0,05% en poids chacune et 0,15% en poids au total,
b) on coule une plaque à partir dudit bain de métal liquide
c) on homogénéise ladite plaque à une température comprise entre 450°C et 535 °C ;
d) on lamine ladite plaque par laminage à chaud et optionnellement à froid en une tôle ayant une épaisseur comprise entre 0.5 mm et 8 mm;
e) on met en solution à une température comprise entre 450 °C et 535 °C et on trempe ladite tôle;
h) on tractionne de façon contrôlée ladite tôle avec une déformation permanente de 0,5 à 5%,
   la déformation à froid totale après mise en solution et trempe étant inférieure à 15% ;
i) on effectue un revenu comprenant un chauffage à une température comprise entre 130 et 170°C et de préférence entre 150 et 160°C pendant 5 à 100 heures et de préférence de 10 à 40h, la composition et le revenu étant combinés de façon à ce que la limite d'élasticité dans le sens longitudinal R_{p0,2}(L) soit comprise entre 395 et 435 MPa.

Encore un autre objet de l'invention est l'utilisation d'une tôle selon l'invention dans un panneau de fuselage pour aéronef.

### Description des figures

Figure 1 - Courbes R obtenues dans la direction L-T sur des tôles d'épaisseur 4 à 5 mm pour des éprouvettes de largeur 760 mm et 1220 mm.
Figure 2 - Courbes R obtenues dans la direction L-T sur des tôles d'épaisseur 1,5 à 2,5 mm pour des éprouvettes de largeur 760 mm et 1220 mm.
Figure 3 - Courbes R obtenues dans la direction L-T sur des tôles E#1 ayant subi différents revenus pour des éprouvettes de largeur 760 mm et 1220 mm.
Figure 4 - Courbes R obtenues dans la direction L-T sur des tôles E#2 ayant subi différents revenus pour des éprouvettes de largeur 760 mm et 1220 mm.
Figure 5- Relation entre la limite d'élasticité dans le sens longitudinal et le facteur d'intensité de contrainte Kₐₚₚ L-T mesuré sur des échantillons de largeur 1220 mm pour les tôles d'épaisseur 4 à 5 mm.
Figure 6- Relation entre la limite d'élasticité dans le sens longitudinal et le facteur d'intensité de contrainte Kₐₚₚ L-T mesuré sur des échantillons de largeur 1220 mm pour les tôles d'épaisseur 1,5 à 2,5 mm.

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. La densité dépend de la composition et est déterminée par calcul plutôt que par une méthode de mesure de poids. Les valeurs sont calculées en conformité avec la procédure de The Aluminium Association, qui est décrite pages 2-12 et 2-13 de « Aluminum Standards and Data ». Sauf mention contraire les définitions des états métallurgiques indiquées dans la norme européenne EN 515 s'appliquent.
Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1, le prélèvement et le sens de l'essai étant définis par la norme EN 485-1. Dans le cadre de l'invention, les caractéristiques mécaniques sont mesurées en pleine épaisseur.
Dans le cadre de la présente invention, on appelle structure granulaire essentiellement non--recristallisée une structure granulaire telle que le taux de recristallisation à ½ épaisseur est inférieur à 30% et de préférence inférieur à 10% et on appelle structure granulaire essentiellement recristallisée une structure granulaire telle que le taux de recristallisation à ½ épaisseur est supérieur à 70% et de préférence supérieur à 90%. Le taux de recristallisation est défini comme la fraction de surface sur une coupe métallographique occupée par des grains recristallisés.

Une courbe donnant le facteur d'intensité de contrainte effectif en fonction de l'extension de fissure effective, connue comme la courbe R, est déterminée selon la norme ASTM E 561. Le facteur d'intensité de contrainte critique K_{c}, en d'autres termes le facteur d'intensité qui rend la fissure instable, est calculé à partir de la courbe R. Le facteur d'intensité de contrainte K_{CO} est également calculé en attribuant la longueur de fissure initiale au commencement de la charge monotone, à la charge critique. Ces deux valeurs sont calculées pour une éprouvette de la forme requise. Kₐₚₚ représente le facteur K_{CO} correspondant à l'éprouvette qui a été utilisée pour effectuer l'essai de courbe R. K_{eff} représente le facteur K_{C} correspondant à l'éprouvette qui a été utilisée pour effectuer l'essai de courbe R. Δa_{eff}(max) représente l'extension de fissure du dernier point de la courbe R, valide selon la norme ASTM E561. Le dernier point est obtenu soit au moment de la rupture brutale de l'éprouvette, soit éventuellement au moment où la contrainte sur le ligament non fissuré excède en moyenne la limite d'élasticité du matériau. Sauf mention contraire, la taille de fissure à la fin du stade de pré-fissurage par fatigue est W/3 pour des éprouvettes du type M(T), dans laquelle W est la largeur de l'éprouvette telle que définie dans la norme ASTM E561.

Sauf mention contraire, les définitions de la norme EN 12258 s'appliquent.

Des tôles d'épaisseur 0,5 à 8 mm en alliage Al-Cu-Li selon la composition de l'invention permettent, lorsque leur limite d'élasticité dans le sens longitudinal R_{p0,2}(L) est comprise entre 395 et 435 MPa d'obtenir une ténacité mesurée sur des panneaux de grande largeur notamment dans la direction L-T, particulièrement avantageuse.

En effet, les présents inventeurs ont constaté de manière surprenante que la ténacité mesurée dans la direction L-T sur des panneaux de largeur 1220 mm est améliorée pour une plage précise de valeurs de limite d'élasticité dans le sens longitudinal R_{p0,2}(L) alors que cet effet n'est pas observé lorsque la mesure est effectuée sur des panneaux de largeur 760 mm. Ainsi dans le cadre de l'invention il a été observé qu'il existe une plage optimale de valeur de limite d'élasticité spécifique à la largeur 1220 mm, qui ne peut pas être interprétée par des considérations basées sur la plastification du ligament non fissuré, celles-ci sous-tendant les limites de validité de la norme ASTM E561. Les présents inventeurs ont donc établi que des tôles obtenue par un procédé comprenant coulée, homogénéisation, laminage à chaud et optionnellement laminage à froid, mise en solution, trempe et revenu ont les propriétés avantageuses quand la composition et le revenu sont combinés de façon à ce que la limite d'élasticité dans le sens longitudinal R_{p0,2}(L) soit comprise entre 395 et 435 MPa.

Pour certaines compositions selon l'invention, les tôles présentent les propriétés avantageuses lorsque le revenu est réalisé « au pic ». Dans le cadre de la présente invention et pour des raisons de simplification on appelle revenu réalisé « au pic » un revenu pour lequel la limite d'élasticité dans le sens transverse R_{p0,2}(TL) a une valeur d'au moins 95% de la limite d'élasticité dans le sens transverse R_{p0,2}(TL) obtenue pour un revenu ayant un temps équivalent à 155 °C de 48 h. Dans le cadre de la présente invention un revenu réalisé « au pic » est préféré. Pour d'autres compositions selon l'invention il peut être nécessaire de réaliser un sous-revenu pour atteindre la limite d'élasticité souhaitée. Cependant si le sous-revenu est trop important, certaines propriétés des tôles, notamment la stabilité thermique, ne sont pas satisfaisante. Par stabilité thermique on entend dans le cadre de la présente invention la stabilité des propriétés mécaniques lors d'une exposition en température représentative des conditions subies dans l'aviation civile, celle-ci étant par exemple simulée par un vieillissement de 1000 heures à 85 °C. On choisit donc d'effectuer si nécessaire un sous-revenu pour lequel la limite d'élasticité dans le sens transverse R_{p0,2}(TL) a une valeur comprise entre 88% et 94% et de préférence d'au moins 91% de la valeur obtenue pour un revenu ayant un temps équivalent à 155 °C de 48 h.
La teneur en cuivre des produits selon l'invention est comprise entre 2,6 et 3,0 % en poids. Dans une réalisation avantageuse de l'invention, la teneur en cuivre est comprise entre 2,8 et 3,0 % en poids. Dans un mode de réalisation avantageux de l'invention la teneur en cuivre est au plus de 2,95 % en poids et avantageusement au plus de 2,9 % en poids. Lorsque la teneur en cuivre est trop élevée, la limite d'élasticité R_{p0,2}(L) est trop élevée pour atteindre le domaine avantageux dans les conditions de sous-revenu selon l'invention. Lorsque la teneur en cuivre est trop faible, les caractéristiques mécaniques statiques minimales ne sont pas atteintes, même pour un revenu au pic.
La teneur en lithium des produits selon l'invention est comprise entre 0,5 et 0,8 % en poids. Avantageusement, la teneur en lithium est comprise entre 0,55 % et 0,75 % en poids. De manière préférée, la teneur en lithium est comprise entre 0,60 % et 0,73 % en poids. L'addition de lithium peut contribuer à l'augmentation de la résistance mécanique et de la ténacité, une teneur trop élevée ou trop faible ne permet pas d'obtenir une valeur élevée de ténacité et/ou une limite d'élasticité suffisante.
La teneur en magnésium des produits selon l'invention est comprise entre 0,2 et 0,7 % en poids, de préférence entre 0,25 et 0,50 % en poids et de manière préférée entre 0,30 et 0,45 % en poids. Dans un mode de réalisation avantageux de l'invention la teneur en magnésium est au plus de 0,4 % en poids.
La teneur en zirconium est comprise entre 0,06 et 0,20 % en poids et de préférence entre 0,10 et 0,18% en poids. Lorsqu'une structure granulaire essentiellement non-recristallisée est préférée, la teneur en zirconium est avantageusement comprise entre 0,14 et 0,17 % en poids.
La teneur en argent est comprise entre 0,1 et 0,4 % en poids. Dans une réalisation avantageuse de l'invention, la teneur en argent est comprise entre 0,2 et 0,3 % en poids. Dans un mode de réalisation de l'invention la teneur en argent est comprise entre 0,15 et 0,28 % en poids.
La teneur en titane est comprise entre 0,01 et 0,15 % en poids. L'addition de titane contribue à contrôler la structure granulaire, notamment lors de la coulée.

L'alliage peut optionnellement contenir au moins un élément choisi parmi Mn, V, Cr, Sc, et Hf, la quantité de l'élément, s'il est choisi, étant de 0,01 à 0,8 % en poids pour Mn, 0,05 à 0,2 % en poids pour V, 0,05 à 0,3 % en poids pour Cr, 0,02 à 0,3 % en poids pour Sc, 0,05 à 0,5 % en poids pour Hf. Ces éléments peuvent contribuer à contrôler la structure granulaire. Dans un mode de réalisation de l'invention, on n'ajoute pas de Mn, V, Cr ou Sc et leur teneur est inférieure ou égale à 0,05% en poids.

De préférence, les teneurs en fer et en silicium sont chacune au plus de 0,1 % en poids. Dans une réalisation avantageuse de l'invention les teneurs en fer et en silicium sont au plus de 0,08 % et préférentiellement au plus de 0,04 % en poids. Une teneur en fer et en silicium contrôlée et limitée contribue à l'amélioration du compromis entre résistance mécanique et tolérance aux dommages.

La teneur en zinc est inférieure à 0,2 % en poids et de préférence inférieure à 0,1 % en poids. La teneur en zinc est avantageusement inférieure à 0,04 % en poids.
Les impuretés inévitables sont maintenues à une teneur inférieure ou égale à 0,05% en poids chacune et 0,15% en poids au total.

Le procédé de fabrication des tôles selon l'invention comprend des étapes d'élaboration, coulée, laminage, mise en solution, trempe traction contrôlée et revenu.
Dans une première étape, on élabore un bain de métal liquide de façon à obtenir un alliage d'aluminium de composition selon l'invention.
Le bain de métal liquide est ensuite coulé sous une forme de plaque de laminage.
La plaque de laminage est ensuite homogénéisée à une température comprise entre 450°C et 535° et de préférence entre 480 °C et 530°C. La durée d'homogénéisation est de préférence comprise entre 5 et 60 heures.

Après homogénéisation, la plaque de laminage est en général refroidie jusqu'à température ambiante avant d'être préchauffée en vue d'être déformée à chaud. Le préchauffage a pour objectif d'atteindre une température de préférence comprise entre 400 et 500 °C permettant la déformation par laminage à chaud.
Le laminage à chaud et optionnellement à froid est effectué de manière à obtenir une tôle d'épaisseur 0,5 à 8 mm. Des traitements thermiques intermédiaires pendant le laminage et/ou après le laminage peuvent être effectués dans certains cas. Cependant de manière préférée, le procédé ne comprend pas de traitement thermique intermédiaire pendant le laminage et/ou après le laminage. La tôle ainsi obtenue est ensuite mise en solution par traitement thermique entre 450 et 535 °C, de préférence pendant 5 min à 8 h, puis trempée. Il est connu de l'homme du métier que les conditions précises de mise en solution doivent être choisies en fonction de l'épaisseur et de la composition de façon à mettre en solution solide les éléments durcissants.
La tôle subit ensuite une déformation à froid par traction contrôlée avec une déformation permanente de 0,5 à 5 % et préférentiellement de 1 à 3 %. Des étapes connues telles que le laminage, le planage, le redressage la mise en forme peuvent être optionnellement réalisées après mise en solution et trempe et avant ou après la traction contrôlée, cependant la déformation à froid totale après mise en solution et trempe doit rester inférieure à 15% et de préférence inférieure à 10%. Des déformations à froid élevées après mise en solution et trempe causent en effet l'apparition de nombreuses bandes de cisaillement traversant plusieurs grains, ces bandes de cisaillement n'étant pas souhaitables.
Un revenu est réalisé comprenant un chauffage à une température comprise entre 130 et 170°C et de préférence entre 150 et 160°C pendant 5 à 100 heures et de préférence de 10 à 40h de façon à atteindre une limite d'élasticité dans le sens longitudinal R_{p0,2}(L) comprise entre 395 et 435 MPa. Dans un mode de réalisation de l'invention dans lequel la structure granulaire est essentiellement recristallisée, une limite d'élasticité dans le sens longitudinal R_{p0,2}(L) comprise 395 et 415 MPa peut être préférée dans certains cas. Dans un autre mode de réalisation de l'invention dans lequel la structure granulaire est essentiellement non-recristallisée, une limite d'élasticité dans le sens longitudinal R_{p0,2}(L) comprise 415 et 435 MPa peut être préférée dans certains cas.
De façon avantageuse, la composition permet d'atteindre la limite d'élasticité longitudinale désirée avec un temps équivalent à 155 °C inférieur à 48 h et de manière préférée inférieur à 30 h. De manière préférée, l'état métallurgique final est un état T8.
Le temps équivalent t*ᵢ* à 155 °C. est défini par la formule : ${t}_{i} = \frac{\int exp \left(-16400/T\right) dt}{exp \left(-16400/{T}_{ref}\right)}$ où T (en Kelvin) est la température instantanée de traitement du métal, qui évolue avec le temps t (en heures), et T_{ref} est une température de référence fixée à 428 K. tᵢ est exprimé en heures. La constante Q/R = 16400 K est dérivée de l'énergie d'activation pour la diffusion du Cu, pour laquelle la valeur Q = 136100 J/mol a été utilisée. Les présents inventeurs ont constaté en particulier que le domaine préféré de teneur en magnésium permet de limiter la durée du revenu en atteignant un compromis de propriétés favorable.
Dan un mode de réalisation de l'invention, un traitement thermique court est réalisé après traction contrôlée et avant revenu de façon à améliorer la formabilité des tôles. Les tôles peuvent ainsi être mises en forme par un procédé tel que l'étirage-formage avant d'être revenues.

La structure granulaire la plus favorable dépend de l'épaisseur des produits.

Les tôles selon l'invention dont l'épaisseur est comprise entre 0,5 et 3,3 mm présentent avantageusement les propriétés suivantes
- une ténacité en contrainte plane Kapp, mesurée sur des éprouvettes de type CCT760 (2ao = 253 mm), dans la direction L-T d'au moins 120 MPa √m et
- une ténacité en contrainte plane Kapp, mesurée sur des éprouvettes de type CCT1220 (2ao = 253 mm), dans la direction L-T d'au moins 120 MPa √m.
Les présents inventeurs ont de plus constaté que pour les tôles de l'invention dont l'épaisseur est comprise entre 0,5 et 3,3 mm et de préférence entre 1,0 et 3,0 mm la ténacité en contrainte plane Kapp dans la direction L-T est plus élevée pour les tôles dont la structure est essentiellement recristallisée. Ainsi, les tôles dont l'épaisseur est comprise entre 0,5 et 3,3 mm et de préférence entre 1,0 et 3,0 mm et dont la structure granulaire est essentiellement recristallisée présentent avantageusement les propriétés suivantes :
- une ténacité en contrainte plane Kapp, mesurée sur des éprouvettes de type CCT760 (2ao = 253 mm), dans la direction L-T d'au moins 140 MPa √m et
- une ténacité en contrainte plane Kapp, mesurée sur des éprouvettes de type CCT1220 (2ao = 253 mm), dans la direction L-T d'au moins 150 MPa √m.
Les tôles selon l'invention dont l'épaisseur est comprise entre 3,4 et 6 mm et présentent avantageusement les propriétés suivantes
- une ténacité en contrainte plane Kapp, mesurée sur des éprouvettes de type CCT760 (2ao = 253 mm), dans la direction L-T d'au moins 150 MPa √m et de préférence d'au moins 155 MPa √m et
- une ténacité en contrainte plane Kapp, mesurée sur des éprouvettes de type CCT1220 (2ao = 253 mm), dans la direction L-T d'au moins 170 MPa √m et de préférence d'au moins 180 MPa √m.
Avantageusement la structure granulaire des tôles dont l'épaisseur est comprise entre 3,4 et 8 mm et de préférence entre 4 et 8 mm est essentiellement non-recristallisée.
La résistance à la corrosion intergranulaire des tôles selon l'invention est élevée. Dans un mode de réalisation préféré de l'invention, la tôle de l'invention peut être utilisée sans placage.

L'utilisation de tôles selon l'invention dans un panneau de fuselage pour aéronef est avantageuse. Les tôles selon l'invention sont également avantageuses dans les applications aérospatiales telles que la fabrication de fusées.

### Exemples

### Exemple 1

Dans cet exemple, des tôles en alliage Al-Cu-Li ont été préparées. 5 plaques dont la composition est donnée dans le tableau 1 ont été coulées. Les compositions C, et E sont selon l'invention.

**Tableau 1. Composition en % en poids**

| Référence | Cu | Li | Mg | Zr | Ag | Fe | Si | Ti |
|---|---|---|---|---|---|---|---|---|
| A | 3,2 | 0,73 | 0,68 | 0,14 | 0,26 | 0,03 | 0,04 | 0,03 |
| B | 3,0 | 0,70 | 0,64 | 0,17 | 0,27 | 0,02 | 0,03 | 0,03 |
| C | 3,0 | 0,73 | 0,35 | 0,15 | 0,27 | 0,02 | 0,03 | 0,03 |
| D | 2,7 | 0,75 | 0,58 | 0,14 | 0,28 | 0,03 | 0,02 | 0,03 |
| E | 2,9 | 0,73 | 0,45 | 0,14 | 0,29 | 0,04 | 0,02 | 0,03 |

Les plaques ont été homogénéisées 12 heures à 505 °C. Les plaques ont été laminées à chaud pour obtenir des tôles d'épaisseur comprise entre 4,2 à 6,3 mm. Certaines tôles ont ensuite été laminées à froid jusqu'à une épaisseur comprise entre 1,5 et 2,5 mm. Le détail des tôles obtenues et des conditions de revenu est donné dans le tableau 2.

**Tableau 2 : détail des tôles obtenues et des conditions de revenu**

| Référence | Epaisseur après laminage à chaud (mm) | Epaisseur après laminage à froid (mm) | Durée de revenu à 155 °C (h) |
|---|---|---|---|
| A#1 | 4.2 | - | 36 |
| A#2 | 4.4 | 1.5 | 36 |
| B#1 | 4.6 | - | 36 |
| B#2 | 4.4 | 1.5 | 36 |
| C#1 | 4.3 | - | 24 |
| C#2 | 4.4 | 1.5 | 24 |
| D#1 | 4.3 | - | 40 |
| D#2 | 6.3 | 2.5 | 40 |
| E#1 | 4.3 | - | 36 |
| E#2 | 6.3 | 2.5 | 36 |

Après laminage à chaud et éventuellement à froid, les tôles ont été mises en solution à 505 °C puis défripées, tractionnées avec un allongement permanent de 2% et revenues. Les conditions de revenu ne sont pas toutes identiques car l'augmentation de la limite d'élasticité avec la durée de revenu diffère d'un alliage à l'autre. On a cherché à obtenir une limite d'élasticité « au pic » tout en limitant la durée de revenu. Les conditions de revenu sont données dans le Tableau 2.

La structure granulaire des échantillons a été caractérisée à partir de l'observation microscopique des sections transversales après oxydation anodique sous lumière polarisée. La structure granulaire des tôles était essentiellement non-recristallisée pour toutes les tôles à l'exception des tôles D#2 et E#2 pour lesquelles la structure granulaire était essentiellement recristallisée.
Les échantillons ont été testés mécaniquement afin de déterminer leurs propriétés mécaniques statiques ainsi que leur résistance à la propagation des fissures. La limite d'élasticité en traction, la résistance ultime et l'allongement à la rupture sont fournis dans le tableau 3.

**Tableau 3 : Caractéristiques mécaniques exprimées en MPa (R_{p0,2}, Rₘ) ou en pourcentage (A%)**

| Référence | R_{p0,2}(L) | Rₘ(L) | A%(L) | R_{p0,2} (TL) | Rₘ(TL) | A%(TL) | R_{p0,2} (TL) 48h 155°C | R_{p0,2}(TL)/ R_{p0,2}(TL) 48h 155°C (%) |
|---|---|---|---|---|---|---|---|---|
| A#1 | 469 | 513 | 12,2 | 439 | 481 | 15,8 | 457 | 96% |
| A#2 | 475 | 522 | 11,7 | 441 | 489 | 14,0 | | |
| B#1 | 431 | 483 | 13,5 | 419 | 462 | 16,1 | 425 | 99% |
| B#2 | 431 | 486 | 12,9 | 414 | 460 | 17,1 | | |
| C#1 | 430 | 471 | 13,6 | 411 | 455 | 15,5 | 434 | 95% |
| C#2 | 423 | 472 | 12,2 | 399 | 451 | 15,9 | | |
| D#1 | 420 | 462 | 13,0 | 384 | 428 | 16,3 | 407 | 94% |
| D#2 | 403 | 437 | 11,6 | 371 | 428 | 13,9 | | |
| E#1 | 453 | 487 | 12,5 | 428 | 464 | 15,9 | 433 | 99% |
| E#2 | 433 | 464 | 11,4 | 395 | 458 | 11,4 | | |

Le tableau 4 résume les résultats des essais de ténacité sur des éprouvettes CCT de largeur 760 mm pour ces échantillons.

**Tableau 4 résultats des courbes R pour les éprouvettes de largeur 760 mm.**

| Référence | Kapp [MPa√m] | | Kr60 [MPa√m] | | Δa_{eff} max [mm] | |
|---|---|---|---|---|---|---|
| | T-L | L-T | T-L | L-T | T-L | L-T |
| A#1 | 187 | 161 | 247 | 213 | 166 | 80 |
| A#2 | 160 | 114 | 210 | 151 | 185 | 103 |
| B#1 | 180 | 178 | 238 | 238 | 171 | 180 |
| B#2 | 167 | 124 | 223 | 166 | 152 | 144 |
| C#1 | 182 | 165 | 242 | 219 | 134 | 151 |
| C#2 | 154 | 127 | 203 | 162 | 165 | 110 |
| D#1 | 174 | 150 | 230 | 200 | 238 | 163 |
| D#2 | 147 | 151 | 196 | 201 | 222 | 210 |
| E#1 | 181 | 159 | 240 | 213 | 241 | 132 |
| E#2 | 137 | 164 | 181 | 219 | 161 | 214 |

Le tableau 5 résume les résultats des essais de ténacité pour les courbes R obtenues avec des éprouvette CCT de largeur 1220 mm dans la direction L-T.

**Tableau 5 résultats des courbes R pour les éprouvettes de largeur 1220 mm dans la direction L-T.**

| Référence | Kapp [MPa√m] | Kr60 [MPa√m] | Δa_{eff} max [mm] |
|---|---|---|---|
| A#1 | 169 | 202 | 172 |
| A#2 | 117 | 138 | 247 |
| B#1 | 176 | 209 | 281 |
| B#2 | 120 | 145 | 193 |
| C#1 | 191 | 224 | 237 |
| C#2 | 120 | 134 | 106 |
| D#1 | 175 | 206 | 244 |
| D#2 | 180 | 213 | 244 |
| E#1 | 159 | 192 | 139 |
| E#2 | 167 | 196 | 187 |

Les courbes R obtenues pour les tôles dont l'épaisseur est de l'ordre de 4 mm sont présentées sur la Figure 1. Les courbes R obtenues pour les tôles dont l'épaisseur est de 1,5 à 2,5 mm sont présentées sur la Figure 2. Les points obtenus après le dernier point valide selon la norme ASTM E561 ont été représentés.
De manière surprenante on constate que Kₐₚₚ L-T est sensiblement identique pour des éprouvettes de largeur 760 mm et pour des éprouvettes de largeur 1220 mm pour certaines tôles alors que pour d'autres tôles Kₐₚₚ L-T est plus faible pour des éprouvettes de largeur 760 mm et pour des éprouvettes de largeur 1220 mm.

### Exemple 2

Dans cet exemple, on a étudié l'effet des conditions de revenu sur la ténacité de tôles en alliage Al-Cu-Li de composition selon l'invention.

Des tôles en alliage E ont après un traitement identique à celui de l'exemple 1 à l'exception du revenu, subi un revenu de 20h à 155 °C ou de 25 h à 155 °C.

La structure granulaire n'est pas modifiée par ces conditions de revenu.
Les échantillons ont été testés mécaniquement afin de déterminer leurs propriétés mécaniques statiques ainsi que leur résistance à la propagation des fissures. La limite d'élasticité en traction, la résistance ultime et l'allongement à la rupture sont fournis dans le tableau 6.

**Tableau 6 Caractéristiques mécaniques exprimées en MPa (R_{p0,2}, Rₘ) ou en pourcentage (A%)**

| Référence | Durée de revenu A 155 °C | R_{p0,2}(L) | Rₘ(L) | A%(L) | R_{p0,2} (TL) | Rₘ(TL) | A%(TL) | R_{p0,2}(TL)/ R_{p0,2}(TL) 48h 155°C (%) |
|---|---|---|---|---|---|---|---|---|
| E#1 | 20 h | 422 | 470 | 13 | 390 | 440 | 16,5 | 90% |
| E#2 | 20h | 411 | 450 | 12,4 | 374 | 443 | 12 | |
| E#1 | 25 h | 442 | 483 | 12,4 | 415 | 456 | 15,7 | 96% |
| E#2 | 25 h | 431 | 466 | 11,1 | 391 | 455 | 11,7 | |
| E#1 | 36 h | 453 | 487 | 12,5 | 428 | 464 | 15,9 | 99% |
| E#2 | 36 h | 433 | 464 | 11,4 | 395 | 458 | 11,4 | |

Les courbes R caractérisées pour une largeur d'éprouvette de 760 mm et de 1220 mm dans la direction L-T sont données sur les Figures 3 (épaisseur 4,3 mm) et 4 (épaisseur 2,5 mm) et dans le Tableau 7. Les points obtenus après le dernier point valide selon la norme ASTM E561 ont été représentés.

**Tableau 7 résultats des courbes R pour les éprouvettes de largeur 760 mm et 1220 mm dans la direction L-T.**

| Référence | Durée de revenu à 155°C | Eprouvette 760 mm | | | Eprouvette 1220 mm | | |
|---|---|---|---|---|---|---|---|
| | | Kapp [MPa√m] | Kr60 [MPa√m] | Δa_{eff} max [mm] | Kapp [MPa√m] | Kr60 [MPa√m] | Δa_{eff} max [mm] |
| E#1 | 20 h | 168 | 219 | 173 | 180 | 216 | 208 |
| E#2 | 20h | 163 | 216 | 235 | 183 | 216 | 201 |
| E#1 | 25 h | 160 | 211 | 146 | 170 | 198 | 192 |
| E#2 | 25 h | 161 | 214 | 193 | 175 | 212 | 205 |
| E#1 | 36 h | 159 | 213 | 102 | 158 | 190 | 172 |
| E#2 | 36 h | 164 | 219 | 214 | 167 | 196 | 187 |

Les Figures 5 et 6 résument l'ensemble des résultats obtenus.

## Revendications

1. Tôle d'épaisseur 0,5 à 8 mm en alliage à base d'aluminium comprenant
2,6 à 3,0 % en poids de Cu,
0,5 à 0.8 % en poids de Li,
0,1 à 0,4 % en poids de Ag,
0,2 à 0,5 % en poids de Mg,
0,06 à 0,20 % en poids de Zr,
0,01 à 0,15 % en poids de Ti,
optionnellement au moins un élément choisi parmi Mn, V, Cr, Sc, et Hf, la quantité de l'élément, s'il est choisi, étant de 0,01 à 0,8 % en poids pour Mn, 0,05 à 0,2 % en poids pour V, 0,05 à 0,3 % en poids pour Cr, 0,02 à 0,3 % en poids pour Sc, 0,05 à 0,5 % en poids pour Hf,
une quantité de Zn inférieure à 0,2 % en poids, une quantité de Fe et de Si inférieure ou égale à 0,1 % en poids chacun, le reste étant de l'aluminium et des impuretés inévitables à une teneur inférieure ou égale à 0,05% en poids chacune et 0,15% en poids au total, la dite tôle étant obtenue par un procédé comprenant coulée, homogénéisation, laminage à
chaud et optionnellement laminage à froid, mise en solution, trempe et revenu, la composition et le revenu étant combinés de façon à ce que la limite d'élasticité dans le sens longitudinal R_{p0,2}(L) soit comprise entre 395 et 435 MPa.

2. Tôle selon la revendication 1 dont la teneur en cuivre est comprise entre 2,8 et 3,0 % en poids et de préférence entre 2,8 et 2,9 % en poids.

3. Tôle selon la revendication 1 ou la revendication 2 dont la teneur en lithium est comprise entre 0,55 et 0,75 % en poids et de préférence entre 0,60 et 0,73 % en poids.

4. Tôle selon une quelconque des revendications 1 à 3 dont la teneur en argent est comprise entre 0,2 et 0,3 % en poids.

5. Tôle selon une quelconque des revendications 1 à 4 dont la teneur en magnésium est comprise entre 0,25 et 0,50 % en poids et de préférence entre 0,30 et 0,45 % en poids.

6. Tôle selon une quelconque des revendications 1 à 5 pour laquelle le revenu est réalisé « au pic ».

7. Tôle selon une quelconque des revendications 1 à 6 dont l'épaisseur est comprise entre 0.5 et 3,3 mm et présentant les propriétés suivantes
- une ténacité en contrainte plane Kₐₚₚ, mesurée sur des éprouvettes de type CCT760 (2ao = 253 mm), dans la direction L-T d'au moins 120 MPa √m et
- une ténacité en contrainte plane Kₐₚₚ, mesurée sur des éprouvettes de type CCT1220 (2ao = 253 mm), dans la direction L-T d'au moins 120 MPa √m.

8. Tôle selon la revendication 7 dont la structure granulaire est essentiellement recristallisée et présentant les propriétés suivantes
- une ténacité en contrainte plane Kapp, mesurée sur des éprouvettes de type CCT760 (2ao = 253 mm), dans la direction L-T d'au moins 140 MPa √m et
- une ténacité en contrainte plane Kapp, mesurée sur des éprouvettes de type CCT1220 (2ao = 253 mm), dans la direction L-T d'au moins 150 MPa √m.

9. Tôle selon une quelconque des revendications 1 à 6 dont l'épaisseur est comprise entre 3,4 et 6 mm et présentant les propriétés suivantes
- une ténacité en contrainte plane Kₐₚₚ, mesurée sur des éprouvettes de type CCT760 (2ao = 253 mm), dans la direction L-T d'au moins 150 MPa √m et de préférence d'au moins 155 MPa √m et
- une ténacité en contrainte plane Kₐₚₚ, mesurée sur des éprouvettes de type CCT1220 (2ao = 253 mm), dans la direction L-T d'au moins 170 MPa √m et de préférence d'au moins 180 MPa √m.

10. Tôle selon une quelconque des revendications 1 à 6 dont l'épaisseur est comprise entre 3,4 et 8 mm et de préférence entre 4 et 8 mm et dont la structure granulaire est essentiellement non-recristallisée.

11. Procédé de fabrication d'une tôle selon une quelconque des revendications 1 à 10 d'épaisseur 0,5 à 8 mm en alliage à base d'aluminium dans lequel, successivement
a) on élabore un bain de métal liquide comprenant
2,6 à 3,0 % en poids de Cu,
0,5 à 0,8 % en poids de Li,
0,1 à 0,4 % en poids de Ag,
0,2 à 0,5 % en poids de Mg,
0,06 à 0,20 % en poids de Zr,
0,01 à 0,15 % en poids de Ti,
optionnellement au moins un élément choisi parmi Mn, V, Cr, Sc, et Hf, la quantité de l'élément, s'il est choisi, étant de 0,01 à 0,8 % en poids pour Mn, 0,05 à 0,2 % en poids pour V, 0,05 à 0,3 % en poids pour Cr, 0,02 à 0,3 % en poids pour Sc, 0,05 à 0,5 % en poids pour Hf,
une quantité de Zn inférieure à 0,2 % en poids, une quantité de Fe et de Si inférieure ou égale à 0,1 % en poids chacun, le reste étant de l'aluminium et des impuretés inévitables à une teneur inférieure ou égale à 0,05% en poids chacune et 0,15% en poids au total,
b) on coule une plaque à partir dudit bain de métal liquide
c) on homogénéise ladite plaque à une température comprise entre 450°C et 535 °C ;
d) on lamine ladite plaque par laminage à chaud et optionnellement à froid en une tôle ayant une épaisseur comprise entre 0.5 mm et 8 mm;
e) on met en solution à une température comprise entre 450 °C et 535 °C et on trempe ladite tôle;
h) on tractionne de façon contrôlée ladite tôle avec une déformation permanente de 0,5 à 5%,
la déformation à froid totale après mise en solution et trempe étant inférieure à 15% ;
i) on effectue un revenu comprenant un chauffage à une température comprise entre 130 et 170°C et de préférence entre 150 et 160°C pendant 5 à 100 heures et de préférence de 10 à 40h, la composition et le revenu étant combinés de façon à ce que la limite d'élasticité dans le sens longitudinal R_{p0,2}(L) soit comprise entre 395 et 435 MPa.

12. Utilisation d'une tôle selon une quelconque des revendications 1 à 10 dans un panneau de fuselage pour aéronef

## Patentansprüche

1. Blech mit einer Dicke von 0,5 bis 8 mm aus einer Legierung auf Basis von Aluminium umfassend
2,6 bis 3,0 Gew.-% Cu,
0,5 bis 0,8 Gew.-% Li,
0,1 bis 0,4 Gew.-% Ag,
0,2 bis 0,5 Gew.-% Mg,
0,06 bis 0,20 Gew.-% Zr,
0,01 bis 0,15 Gew.-% Ti,
wahlweise mindestens ein Element ausgewählt unter Mn, V, Cr, Sc und Hf, wobei die Menge des Elements, falls gewählt, 0,01 bis 0,8 Gew.-% für Mn, 0,05 bis 0,2 Gew.-% für V, 0,05 bis 0,3 Gew.-% für Cr, 0,02 bis 0,3 Gew.-% für Sc, 0,05 bis 0,5 Gew.-% für Hf beträgt,
eine Menge Zn von weniger als 0,2 Gew.-%, eine Menge Fe und Si jeweils kleiner oder gleich 0,1 Gew.-%, Rest Aluminium und unvermeidbare Verunreinigungen mit einem Gehalt von jeweils höchstens 0,05 Gew.-% und insgesamt 0,15 Gew.-%,
wobei das Blech mit einem Verfahren erhalten wird, welches die Schritte Gießen, Homogenisieren, Warmwalzen und wahlweise Kaltwalzen, Lösungsglühen, Abschrecken und Auslagern umfasst, wobei die Zusammensetzung und die Auslagerung so kombiniert sind, dass die Dehngrenze in Längsrichtung R_{p0,2}(L) zwischen 395 und 435 MPa liegt.

2. Blech nach Anspruch 1, dessen Kupfergehalt zwischen 2,8 und 3,0 Gew.-% und vorzugsweise zwischen 2,8 und 2,9 Gew.-% liegt.

3. Blech nach Anspruch 1 oder Anspruch 2, dessen Lithiumgehalt zwischen 0,55 und 0,75 Gew.-% und vorzugsweise zwischen 0,60 und 0,73 Gew.-% liegt.

4. Blech nach irgendeinem der Ansprüche 1 bis 3, dessen Silbergehalt zwischen 0,2 und 0,3 Gew.-% liegt.

5. Blech nach irgendeinem der Ansprüche 1 bis 4, dessen Magnesiumgehalt zwischen 0,25 und 0,50 Gew.-% und vorzugsweise zwischen 0,30 und 0,45 Gew.-% liegt.

6. Blech nach irgendeinem der Ansprüche 1 bis 5, bei dem die Auslagerung unter Zeitbedingungen durchgeführt wird, die zu maximaler Festigkeit führen.

7. Blech nach irgendeinem der Ansprüche 1 bis 6, dessen Dicke zwischen 0,5 und 3,3 mm liegt und das folgende Eigenschaften aufweist:
- eine Bruchzähigkeit bei flächiger Belastung Kₐₚₚ, gemessen an Proben vom Typ CCT760 (2ao = 253 mm), in L-T-Richtung von mindestens 120 MPa √m und
- eine Bruchzähigkeit bei flächiger Belastung Kₐₚₚ, gemessen an Proben vom Typ CCT1120 (2ao = 253 mm), in L-T-Richtung von mindestens 120 MPa √m.

8. Blech nach Anspruch 7, dessen Korngefüge im Wesentlichen rekristallisiert ist und das folgende Eigenschaften aufweist:
- eine Bruchzähigkeit bei flächiger Belastung Kₐₚₚ, gemessen an Proben vom Typ CCT760 (2ao = 253 mm), in L-T-Richtung von mindestens 140 MPa √m und
- eine Bruchzähigkeit bei flächiger Belastung Kₐₚₚ, gemessen an Proben vom Typ CCT1120 (2ao = 253 mm), in L-T-Richtung von mindestens 150 MPa √m.

9. Blech nach irgendeinem der Ansprüche 1 bis 6, dessen Dicke zwischen 3,4 bis 6 mm liegt und das folgende Eigenschaften aufweist:
- eine Bruchzähigkeit bei flächiger Belastung Kₐₚₚ, gemessen an Proben vom Typ CCT760 (2ao = 253 mm), in L-T-Richtung von mindestens 150 MPa √m und vorzugsweise mindestens 155 MPa √m,
- eine Bruchzähigkeit bei flächiger Belastung Kₐₚₚ, gemessen an Proben vom Typ CCT1120 (2ao = 253 mm), in L-T-Richtung von mindestens 170 MPa √m und vorzugsweise mindestens 180 MPa √m.

10. Blech nach irgendeinem der Ansprüche 1 bis 6, dessen Dicke zwischen 3,4 und 8 mm und vorzugsweise zwischen 4 und 8 mm liegt und dessen Korngefüge im Wesentlichen nicht rekristallisiert ist.

11. Verfahren zur Herstellung eines Blechs nach irgendeinem der Ansprüche 1 bis 10 mit einer Dicke von 0,5 bis 8 mm aus einer Legierung auf Basis von Aluminium, wobei nacheinander
a) ein Flüssigmetallbad hergestellt wird, umfassend
2,6 bis 3,0 Gew.-% Cu,
0,5 bis 0,8 Gew.-% Li,
0,1 bis 0,4 Gew.-% Ag,
0,2 bis 0,5 Gew.-% Mg,
0,06 bis 0,20 Gew.-% Zr,
0,01 bis 0,15 Gew.-% Ti,
wahlweise mindestens ein Element ausgewählt unter Mn, V, Cr, Sc und Hf, wobei die Menge des Elements, falls gewählt, 0,01 bis 0,8 Gew.-% für Mn, 0,05 bis 0,2 Gew.-% für V, 0,05 bis 0,3 Gew.-% für Cr, 0,02 bis 0,3 Gew.-% für Sc, 0,05 bis 0,5 Gew.-% für Hf beträgt,
eine Menge Zn von weniger als 0,2 Gew.-%, eine Menge Fe und Si jeweils kleiner oder gleich 0,1 Gew.-%, Rest Aluminium und unvermeidbare Verunreinigungen mit einem Gehalt von jeweils höchstens 0,05 Gew.-% und insgesamt 0,15 Gew.-%,
b) aus dem Flüssigmetallbad ein Walzbarren gegossen wird,
c) der Walzbarren bei einer Temperatur zwischen 450°C und 535°C homogenisiert wird,
d) der Walzbarren durch Warm- und wahlweise Kaltwalzen zu einem Blech mit einer Dicke von 0,5 bis 8 mm gewalzt wird,
e) das Blech bei einer Temperatur zwischen 450°C und 535°C lösungsgeglüht und dann abgeschreckt wird,
h) das Blech mit einer bleibenden Verformung von 0,5 bis 5 % kontrolliert gezogen wird, wobei die gesamte Kaltumformung nach Lösungsglühen und Abschrecken weniger als 15 % beträgt,
i) eine Auslagerung durchgeführt wird, umfassend ein Erwärmen auf eine Temperatur zwischen 130 und 170°C und vorzugsweise zwischen 150 und 160°C für 5 bis 100 Stunden und vorzugsweise 10 bis 40 Stunden, wobei die Zusammensetzung und die Auslagerung so kombiniert werden, dass die Dehngrenze in Längsrichtung R_{p0,2}(L) zwischen 395 und 435 MPa liegt.

12. Verwendung eines Blechs nach irgendeinem der Ansprüche 1 bis 10 in einer Rumpfplatte für Luftfahrzeuge.

## Claims

1. Sheet having a thickness from 0.5 to 8 mm made of an aluminium based alloy comprising:
2.6 to 3.0% by weight of Cu,
0.5 to 0.8% by weight of Li,
0.1 to 0.4% by weight of Ag,
0.2 to 0.5% by weight of Mg,
0.06 to 0.20% by weight of Zr,
0.01 to 0.15% by weight of Ti,
optionally at least one element chosen from among Mn, V, Cr, Sc and Hf, the quantity of the element, if it is chosen, being between 0.01 to 0.8% by weight for Mn, 0.05 to 0.2% by weight for V, 0.05 to 0.3% for Cr, 0.02 to 0.3% by weight for Sc, 0.05 to 0.5% by weight for Hf,
a quantity of Zn less than 0.2% by weight, a quantity of Fe and Si less than or equal to 0.1% by weight each, the remainder being aluminium, and
inevitable impurities with a content of less than or equal to 0.05% by weight each and less than or equal to 0.15% total,
said sheet being obtained by a process including casting, homogenisation, hot rolling and optionally cold rolling, solution heat-treatment, quenching and aging, the composition and the aging being combined such that the yield stress in the longitudinal direction R_{p0.2}(L) is between 395 and 435 MPa.

2. Sheet according to claim 1, in which the copper content is between 2.8 and 3.0% by weight and is preferably between 2.8 and 2.9% by weight.

3. Sheet according to claim 1 or claim 2, in which the lithium content is between 0.55 and 0.75% by weight and is preferably between 0.60 and 0.73% by weight.

4. Sheet according to any one of claims 1 to 3, in which the silver content is between 0.2 and 0.3% by weight.

5. Sheet according to any one of claims 1 to 4, in which the magnesium content is between 0.25 and 0.50% by weight and is preferably between 0.30 and 0.45% by weight.

6. Sheet according to any one of claims 1 to 5, in which aging is performed "at the peak".

7. Sheet according to any one of claims 1 to 6, with a thickness equal to between 0.5 and 3.3 mm and that has the following properties:
- fracture toughness in plane strain Kₐₚₚ, measured on CCT760 type test pieces (2ao = 253 mm) along the L-T direction, equal to at least 120 MPa √m and
- fracture toughness in plane strain Kₐₚₚ, measured on CCT1220 type test pieces (2ao = 253 mm) along the L-T direction, equal to at least 120 MPa √m.

8. Sheet according to claim 7, in which the granular structure is essentially recrystallized and that has the following properties:
- fracture toughness in plane strain Kₐₚₚ, measured on CCT760 type test pieces (2ao = 253 mm) along the L-T direction, equal to at least 140 MPa √m and
- fracture toughness in plane strain Kₐₚₚ, measured on CCT1220 type test pieces (2ao = 253 mm) along the L-T direction, equal to at least 150 MPa √m.

9. Sheet according to any one of claims 1 to 6, in which the thickness is between 3.4 and 6 mm and that has the following properties:
- fracture toughness in plane strain Kₐₚₚ, measured on CCT760 type test pieces (2ao = 253 mm) along the L-T direction equal to at least 150 MPa √m and preferably equal to at least 155 MPa √m and
- fracture toughness in plane strain Kₐₚₚ, measured on CCT1220 type test pieces (2ao = 253 mm) along the L-T direction equal to at least 170 MPa √m and preferably equal to at least 180 MPa √m.

10. Sheet according to any one of claims 1 to 6, in which the thickness is between 3.4 and 8 mm and preferably between 4 and 8 mm and in which the granular structure is essentially non-crystallised.

11. Method of manufacturing a Sheet according to any one of claims 1 to 10 with a thickness of 0.5 to 8 mm made of an aluminium based alloy in which the following steps are performed successively:
a) a molten metal bath is prepared comprising:
2.6 to 3.0% by weight of Cu,
0.5 to 0.8% by weight of Li,
0.1 to 0.4% by weight of Ag,
0.2 to 0.5% by weight of Mg,
0.06 to 0.20% by weight of Zr,
0.01 to 0.15% by weight of Ti,
optionally at least one element chosen from among Mn, V, Cr, Sc and Hf, the quantity of the element, if chosen, being between 0.01 and 0.8% by weight for Mn, 0.05 to 0.2% by weight for V, 0.05 to 0.3% for Cr, 0.02 to 0.3% by weight for Sc, 0.05 to 0.5% by weight for Hf,
a quantity of Zn less than 0.2% by weight, a quantity of Fe and Si less than or equal to 0.1% by weight each, the remainder being aluminium, and
inevitable impurities with a content of less than or equal to 0.05% by weight each and less than or equal to 0.15% total,
b) a slab is cast starting from said molten metal bath,
c) said slab is homogenised at a temperature of between 450°C and 535°C;
d) said slab is hot rolled and optionally cold rolled into a sheet with a thickness of between 0.5 mm and 8 mm
e) said sheet is solution heat treated at a temperature of between 450°C and 535°C and quenched;
h) said sheet undergoes controlled stretched with a permanent deformation set of 0.5 to 5%,
the total cold deformation after solution heat treatment and quenching being less than 15%,
i) aging is performed comprising heating to a temperature of between 130 and 170°C and preferably between 150 and 160°C for 5 to 100 hours and preferably for 10 to 40 h, the composition and the aging being combined such that the yield stress in the longitudinal direction R_{p0.2}(L) is between 395 and 435 MPa.

12. Use of a sheet according to any one of claims 1 to 10, in a fuselage panel for an aircraft.
